# NEUE EUROPÄISCHE PATENTSCHRIFT

(11) **EP 0 094 655 B2**
(45) Veröffentlichungstag und Bekanntmachung des Hinweises auf die Entscheidung über den Einspruch: **21.03.1990**
(45) Hinweis auf die Patenterteilung: 12.03.1986
(21) Anmeldenummer: 83104774.1
(22) Anmeldetag: 14.05.1983
(51) Int. Cl.: C11D 1/62, C11D 1/835, C11D 3/37

(54) **Konzentrierte Wäscheweichspülmittel**
Concentrated laundry softening agents
Agents d'adoucissement concentrés pour le lavage du linge

(30) Priorität: 18.05.1982 DE 3218667
(43) Veröffentlichungstag der Anmeldung: 23.11.1983
(73) Patentinhaber: HOECHST AKTIENGESELLSCHAFT, 65926 Frankfurt am Main (DE)
(72) Erfinder: Stühler, Herbert, Dr., D-8261 Burgkirchen/Alz (DE); May, Adolf, Dr., D-6238 Hofheim am Taunus (DE); Bücking, Hans-Walter, Dr., D-6233 Kelkheim (Taunus) (DE); Schreiber, Manfred, D-6230 Frankfurt am Main 80 (DE)

(56) Entgegenhaltungen:
- EP-A- 0 021 476
- EP-A- 0 056 695
- EP-A- 0 059 502
- EP-B- 0 085 933
- GB-A- 947 714
- US-A- 4 233 164

## Beschreibung

Es ist bekannt, dass gewaschene Textilien, besonders solche aus Cellulosefasern, nach dem Trocknen eine unangenehme Verhärtung aufweisen. Dies tritt insbesondere dann ein, wenn die Wäsche im Waschautomaten erfolgt. Eine solche unerwünschte Griffverhärtung kann man dadurch beseitigen, dass man die Textilien nach der Wäsche in einem Spülbad mit kationischen Substanzen behandelt, die mindestens zwei langkettige aliphatische Reste im Molekül enthalten. In der Praxis werden für diesen Zweck besonders in Wasser dispergierbare Dialkyldimethylammoniumsalze bzw. Imidazolinderivate verwendet.

Wässerige Dispersionen dieser Rohstoffe lassen sich bis zu einer Konzentration von 10 - 15 % mit kaltem Wasser herstellen. Höher konzentrierte Formulierungen werden jedoch nach kurzer Lagerzeit dickflüssig, gelartig und lassen sich nicht ohne Gelbildung in kaltem Wasser dispergieren. An ein gutes Konzentrat von Wäscheweichspülmitteln werden daher folgende Anforderungen gestellt: Gute Kaltwasserdispergierbarkeit, kein Nachdicken der Formulierung beim Lagern, keine Trennungserscheinung der Formulierung und keine Bildung von Bodensatz.

Es wurde nun gefunden, dass man diese Forderungen erfüllen kann, wenn man die oben aufgeführten quartären Ammoniumverbindungen mit bestimmten oxalkylierten Verbindungen kombiniert.

Aus der US-A Nr. 4233164 bzw. EP-A Nr. 0021476 sind bereits Wäscheweichspülmittel bekannt, die quartäre Ammoniumverbindungen, Di-polyethoxyalkylamine und Ethylenglykol-Fettsäureester enthalten. Weiterhin sind aus der GB-A Nr. 947714 solche Wäscheweichspülmittel bekannt, die neben quartären Ammoniumverbindungen noch ethoxylierte tertiäre- oder Di-amine enthalten.

Gegenstand der Erfindung sind somit konzentrierte Wäscheweichspülmittel auf der Basis von quartären Ammoniumverbindungen, Di-polyethoxyalkylaminen und Ethylenglykol-Fettsäureestern, die bestehen aus:
a) 15 bis 25 Gew.-% einer Verbindung der Formeln: worin Ri Alkyl oder Alkenyl mit 8 - 22, vorzugsweise 16 - 18 Kohlenstoffatomen, R₂ Alkyl mit 1 - 4 Kohlenstoffatomen vorzugsweise Methyl, R₃ Methyl oder Wasserstoff, x eine Zahl von 1 - 5 und ein Anion wie z. B. (Cl⁽⁻⁾, Br(-), Ch₃0SO₃(-) oder CH₃0PO₃(-) bedeutet,
b) 0,05 bis 35, vorzugsweise 2 bis 25 Gew.-% eines Fettaminpolyglykolethers der Formel IV: worin R₁ Alkyl oder Alkenyl mit 8 - 22, vorzugsweise 16 - 18 Kohlenstoffatomen, x und y Wasserstoff oder Methyl, wobei x und y jedoch nicht gleichzeitig Methyl sein sollen, n₁ und n₂ zusammen eine ganze Zahl von 2 bis 50, bevorzugt 25, bedeuten und p und m sind gleichzeitig 0 oder p ist 1 und m ist 1,2 oder vorzugsweise 3,
c) 0,05 bis 35 Gew.-% einer Verbindung der Formel V: worin R₁ Alkyl oder Alkenyl mit 8 - 35, vorzugsweise 16 - 30 Kohlenstoffatomen, x und y Wasserstoff oder Methyl, wobei x und y jedoch nicht gleichzeitig Methyl sein sollen, n eine ganze Zahl von 1 - 20, bevorzugt 2 - 5 und m eine ganze Zahl von 0 bis 1, bevorzugt 1, bedeutet, eines Polypropylenglykols mit einem Molgewicht von 100 bis 2000, bevorzugt 400 oder deren C₁-C₄-Alkylether oder eines Propylenoxid-Ethylenoxid-Pfropfpolymerisats mit einem Polypropylenoxid-Grundkörper vom Molekulargewicht 1 500 bis 2 500 und einem Gehalt an Ethylenoxid von 5 bis 30 %, bezogen auf das Propylenoxid-Polymer,
d) 3 - 20, vorzugsweise 5 - 10 Gew.-% eines C₁-C₃-Alkohols,
e) einer Säure in einer zur Komponente b) equimolaren Menge, und
f) Wasser und gegebenenfalls weiteren üblichen Hilfsstoffen entsprechend dem Ausgleich zu 100 Gew.-%.

Bei den Fettaminpolyglykolethern b) und den Propylenoxid-Ethylenoxid Pfropfpolymerisaten c) handelt es sich um kommerziell verfügbare Produkte (Genamin@ und Genapol@ PF Marken).

Auch die oxalkylierten Fettalkohole und Fettsäuren unter c) sowie die Polyalkylenglykole und deren Ether stellen Handelsprodukte dar.

Als Komponente c) können entweder nur eine der dort aufgeführten Verbindungstypen oder aber deren Mischungen zugegen sein. Die oxalkylierten Fettalkohole und Fettsäuren der Formel V werden vorzugsweise in Mengen von 1 bis 5 Gew-%, die Polyalkylenglykole und die Pfropfpolymerisate vorzugsweise in Mengen von 5 bis 10 Gew.-% eingesetzt.

Bei der Bereitung der konzentrierten Weichspülmittel gemäss der Erfindung werden die kationischen weichmachenden Verbindungen der Formeln bis III zweckmässig in Form ihrer konzentrierten Lösungen in niederen Alkoholen, vorzugsweise Isopropanol oder im Gemisch dieser Alkohole mit Wasser eingesetzt. Die erfindungsgemässen Wäscheweichspülmittel enthalten daher eine bestimmte Menge solcher niederer Alkohole. Als Säuren kommen in Frage, beispielsweise Essigsäure, Phosphorsäure, Schwefelsäure, org. Säuren oder Salzsäure. Diese Säuren werden in einer Menge eingesetzt, die einem Säureequivalent pro Amingruppe in dem Fettaminpolyglykolether b) entspricht.

Darüber hinaus können die erfindungsgemässen konzentrierten Wäscheweichspülmittel noch weitere übliche Substanzen und Hilfsmittel enthalten, wie z. B. kationische oder nichtionische oberflächenaktive Substanzen, Lösungsvermittler wie z. B. p-Cumolsulfonat, Elektrolyte, Absäuerungsmittel wie z. B. Phosphorsäure, Essigsäure, H₂S0₄, organische Komplexbildner, optische Aufhellungsmittel sowie Farb- und Duftstoffe. Sie dienen zur zusätzlichen Beeinflussung des Warengriffs oder sonstigen Eigenschaften der zu behandelnden Textilien oder zur Viskositätseinstellung (MgCI₂), zur pH-Regulierung oder zur Erhöhung der Kältestabilität.

Die erfindungsgemässen konzentrierten Wäscheweichspülmittel verleihen beliebigen Textilmaterialien, besonders solchen aus natürlicher oder regenerierter Cellulose, Wolle, Celluloseacetat, -triacetat, Polyamid, Polyacrylnitril, Polyester, Polypropylen einen angenehmen und weichen Griff. Besonders vorteilhaft ist der Einsatz als Wäschenachbehandlungsmittel für Frottee und Leibwäsche. Die Herstellung dieser Wäscheweichspülmischungen erfolgt durch einfaches Vermischen oder Dispergieren der Einzelkomponenten in Wasser. Diese Wäscheweichspülmittel gemäss der Erfindung können entweder eine einzige Verbindung der Formeln bis III enthalten oder aber sie enthalten ein Gemisch aus 2 oder mehr Verbindungen der Formeln I bis III innerhalb der angegebenen Grenzen. Liegt ein Gemisch von zwei oder mehr Verbindungen der Formeln 1 bis III vor, so ist das Mischungsverhältnis untereinander völlig unkritisch und kann jeden beliebigen Wert annehmen.

Die Anwendung dieser Wäscheweichspülmittelkonzentrate erfolgt wie üblich, indem man sie im Anschluss an die Textilwäsche in das letzte Spülwasser gibt. Das so behandelte Textilmaterial wird dann getrocknet. Man kann diese Konzentrate aber zuvor auch verdünnen auf einen Gehalt an Wirksubstanz von 4 bis 8 %, wie es bei den handelsüblichen Wäscheweichspülmitteln der Fall ist.

Die oben beschriebenen Wäscheweichspülmittelkonzentrate weisen gute weichmachende Eigenschaften auf. Sie zeichnen sich durch eine gute Stabilität aus. Die Kaltwasserdispergierbarkeit ist hervorragend. Eine Gelbildung wurde nicht beobachtet. Die Formulierungen zeigen auch in dieser konzentrierten Form eine niedrige Viskosⁱtät. Ein Nachdicken (Gelieren) nach längerer Lagerzeit tritt nicht auf.

Auch wurde eine Verbesserung des Griffeffektes festgestellt, so dass überraschenderweise die Fettaminpolyglykolether b) sowie die unter c) aufgeführten Komponenten nicht nur als Emulgator, sondern auch als Weichmachungskomponente wirken. Diese Verbindungen zeigen für sich allein keinen weichmachenden Effekt auf, da sie nicht auf das Gewebe aufziehen.

In den folgenden Beispielen sind einige erfindungsgemässe Wäscheweichspülmittel beschrieben. Prozentangaben sind in allen Fällen Gewichtsprozente. Die Herstellung dieser Wäscheweichspülmittel erfolgt in allen Fällen durch ein einfaches Verrühren in der Kälte von wässerigen Lösungen der einzelnen Komponenten.

### Beispiel 1:

### Beispiel 2:

Die Dispersionen der Beispiele 1 und 2 sind niedrig viskos, über einen längeren Zeitraum lagerstabil und lassen sich mit kaltem Wasser gut verdünnen.

## Patentansprüche

1. Konzentrierte Wäscheweichspülmittel bestehend aus:
a) 15 bis 25 Gew.-% einer Verbindung der Formeln: worin R₁ Aikyl oder Alkenyl mit 8 - 22, vorzugsweise 16 - 18 Kohlenstoffatomen, R₂ Alkyl mit 1 - 4 Kohlenstoffatomen, vorzugsweise Methyl, R₃ Methyl oder Wasserstoff, x eine Zahl von 1 - 5 und A ein Anion wie z. B. Cl⁽⁻⁾, Br⁽⁻⁾, CH₃0S0₃(-) oder CH₃0PO₃⁽⁻⁾ bedeutet,
b) 0,05 bis 35 Gew.-% eines Fettaminpolyglykolethers der Formel IV: worin R₁ Alkyl oder Alkenyl mit 8 - 22, vorzugsweise 16 - 18 Kohlenstoffatomen, x und y Wasserstoff oder Methyl, wobei x und y jedoch nicht gleichzeitig Methyl sein sollen, n₁ und n₂ zusammen eine ganze Zahl von 2 bis 50, bevorzugt 25, bedeuten und p und m sind gleichzeitig 0 oder p ist 1 und m ist 1, 2 oder vorzugsweise 3,
c) 0,05 bis 35 Gew.-% einer Verbindung der Formel V: worin R₁ Alkyl oder Alkenyl mit 8 - 35, vorzugsweise 16 - 30 Kohlenstoffatomen, x und y Wasserstoff oder Methyl, wobei x und y jedoch nicht gleichzeitig Methyl sein sollen, n eine ganze Zahl von 1 - 20, bevorzugt 2 - 5 und m eine ganze Zahl von 0 bis 1, bevorzugt 1, bedeutet, eines Polypropylenglykols mit einem Molgewicht von 100 bis 2000, bevorzugt 400 oder deren C₁-C₄-Alkylether oder eines Propylenoxid-Ethylenoxid-Pfropfpolymerisats mit einem Polypropylenoxid-Grundkörper vom Molekulargewicht 1 500 bis 2 500 und einem Gehalt an Ethylenoxid von 5 bis 30 %, bezogen auf das Propylenoxid-Polymer,
d) 3 - 20, vorzugsweise 5 - 10 Gew.-% eines C₁-C₃-Alkohols,
e) einer Säure in einer zur Komponente b) equimolaren Menge, und
f) Wasser und gegebenenfalls weiteren üblichen Hilfsstoffen entsprechend dem Ausgleich zu 100 Gew.-%.

2. Konzentrierte Wäscheweichspülmittel nach Anspruch 1 enthaltend 2 bis 25 Gew.-% des Fettaminpolyglykolethers der Formel IV, 1 bis 5 Gew.-% der Verbindung der Formel V und/oder 5 bis 10 Gew.-% des unter c) aufgeführten Polyalkylenglykols oder Propylenoxid-Ethylenoxid-Pfropfpolymerisate sowie 5 bis 10 Gew.-% eines C₁-C₃-Alkohols.

## Claims

1. A concentrated fabric softener composed of
a) 15 to 25 % by weight of a compound of the formulae
wherein R₁ denotes alkyl or alkenyl having 8 - 22, preferably 16 - 18, carbon atoms, R₂ denotes alkyl having 1 - 4 carbon atoms, preferably methyl, R₃ denotes methyl or hydrogen, x denotes a number from 1 to 5 and A denotes an anion, such as, for example, Cl⁽⁻⁾, Br⁽⁻⁾, CH₃OSO₃⁽⁻⁾ or (CH₃0)₂P0₂(-),
b) 0.05 to 35 % by weight of a fatty amine polyglykol ether of the formula IV wherein R₁ denotes alkyl or alkenyl having 8 - 22, preferably 16 - 18, carbon atoms, x and y denote hydrogen or methyl, but x and y should not both be methyl, n₁ and n₂ together denote a whole number from 2 to 50, preferably 25, and p and m are both 0 or p is 1 and m is 1, 2 or, preferably, 3,
c) 0.05 to 35 % by weight of a compound of the formula V wherein R₁ dentoes alkyl or alkenyl having 8 - 35, preferably 16 - 30, carbon atoms, x and y denote hydrogen or methyl, but x and y should not both be methyl, n denotes a whole number from 1 to 20, preferably 2 to 5, and m denotes a whole number from 0 to 1, preferably 1, of a polypropylene glycol having a molecular weight from 100 to 2 000, preferably 400, or their C₁-C₄-alkyl ethers or of a propylene oxid/ethylene oxide graft polymere having a parent polypropylene oxide molecule of molecular weight 1 500 to 2 500 and a content of ethylene oxide of 5 to 30 relative to the propylene oxide polymer,
d) 3 - 20, preferably 5 -10 % by weight of a C₁-C₃-alcohol,
e) an acid in equimolar amount to component b) and
water and optionally other customary auxiliaries appropriate for balancing out to 100 % by weight.

2. The concentrated fabric softener as claimed in claim 1 containing 2 to 25 % by weight of the fatty amine polyglycol ether of the formula IV, 1 to 5 % by weight of the compound of the formula V and/or 5 to 10 % by weight of the polyalkylene glycol or propylene oxide/ethylene oxide graft polymer mentioned under c) and 5 to 10 % by weight of a Cₗ-C₃-alcohol.

## Revendications

1. Produits concentrés pour le rinçage assouplissant du linge, produits qui sont constitués:
a) de 15 à 25 % en poids d'un composé répondant à l'une des formules suivantes: dans lesquelles R₁ représente un radical alkyle ou alcényle contenant de 8 à 22 atomes de carbone, de préférence de 16 à 18, R₂ représente un alkyle contenant de 1 à 4 atomes de carbone, de préférence un méthyle R₃ représente un méthyle ou l'hydrogène, x représente un nombre de 1 à 5 et A représente un anion, par exemple Cl⁽⁻⁾, Br⁽⁻⁾ CH₃0S0₃(-) ou CH₃0P0₃(-)
b) de 0,05 à 35 en poids d'un produit de poly-alcoxylation d'amine grasse répondant à la formule IV: dans laquelle R₁ représente un radical alkyle ou alcényle contenant de 8 à 22 atomes de carbone, de préférence de 16 à 18, x et y représentent chacun l'hydrogène ou un méthyle mais x et y ne peuvent pas représenter chacun en même temps un méthyle, la somme (ni + n₂) est égale à un nombre entier de 2 à 50, de préférence à 25, p et m sont égaux chacun en même temps à 0, ou p est égal à 1 et m est égal à 1, à 2 ou, mieux, à 3,
c) de 0,05 à 35 % en poids d'un composé répondant à la formule V: dans laquelle R₁ représente un radical alkyle ou alcényle contenant de 8 à 35 atomes de carbone, de préférence de 16 à 30, x et y représente chacun l'hydrogène ou un méthyle mais ne peuvent pas représenter chacun en même temps un méthyle, n désigne un nombre entier de 1 à 20, de préférence de 2 à 5, et m un nombre entier égal à 0 ou à 1, de préférence à 1, d'un polypropylène - glycol de masse moléculaire comprise entre 100 et 2 000, de préférence égale à 400, ou de leurs éthers alkyliques à alkyles en Ci-C₄, ou d'un polymère greffé oxyde de propylène/oxyde d'éthylène dont la partie fondamentale constituée par un poly- (oxyde de propylène) a une masse moléculaire de 1 500 à 2 500 et dont la teneur en oxyde d'éthylène est comprise entre 5 et 30 % par rapport au polymère d'oxyde de propylène,
d) de 3 à 20 % en poids d'un alcool en C₁-C₃, de préférence de 5 à 10 % en poids,
e) d'un acide en une quantité équimolaire par rapport à la composante b) et
f) d'eau et, éventuellement, d'autres adjuvants usuels, en des quantités formant le complément à 100 % en poids.

2. Produits concentrés pour le rinçage assouplissant du linge selon la revendication 1, produits qui contiennent de 2 à 25 % en poids du produit de polyalcoxylation d'amine grasse de formule IV, de 1 à 5 % en poids du composé de formule V et/ou de 5 à 10 % en poids du poly-alkylène-glycol ou des polymères greffés oxyde de propylène/oxyde d'éthylène qui ont été cités sous c), ainsi que de 5 à 10 en poids d'un alcool contenant de 1 à 3 atomes de carbone.
